# EUROPÄISCHE PATENTSCHRIFT

(11) **EP 0 161 572 B1**
(45) Veröffentlichungstag und Bekanntmachung des Hinweises auf die Patenterteilung: **07.01.1988**
(21) Anmeldenummer: 85105199.5
(22) Anmeldetag: 29.04.1985
(51) Int. Cl.: D02G 1/20, D02G 3/32

(54) **Verfahren zum Herstellen eines Mischgarns**
Method for making a blended yarn
Procédé de fabrication d'un fil mélangé

(30) Priorität: 15.05.1984 CH 2387/84
(43) Veröffentlichungstag der Anmeldung: 21.11.1985
(73) Patentinhaber: Heberlein Maschinenfabrik AG, CH-9630 Wattwil (CH)
(72) Erfinder: Rebsamen, Albert, CH-9535 Wilen (CH)
(74) Vertreter: Ryffel, Rolf

(56) Entgegenhaltungen:
- CH-A- 491 219
- US-A- 3 344 596
- US-A- 3 991 551
- US-A- 4 196 674
- US-A- 4 212 152

## Beschreibung

Es sind Mischgarne bekannt, in denen eine Komponente aus synthetischen Filamenten und die andere Komponente aus gesponnenen Naturfasern besteht. Damit hat man versucht, gewisse vorteilhafte Eigenschaften von synthetischen Filamenten (z.B. Festigkeit, günstiger Preis) mit den Eigenschaften von Naturfasern (z.B. Griff und Trageigenschaften von daraus hergestellten Produkten) zu verbinden. Beispielsweise in der CH-A-491 219 ist ein Verfahren zur Herstellung eines Mischgarns beschrieben, in welchem ein falschzwirn-texturiertes Filamentgarn mit einem Trägergarn, z.B. einem Stapelfasergarn aus Naturfasern, kombiniert wird. Um dieses Mischgarn verarbeitungs-schiebefest zu machen (so dass es z.B. auf Web- oder Wirkmaschinen verarbeitet werden kann), ist dabei eine Verzwirnung oder Umzwirnung erforderlich, wodurch die Herstellungsgeschwindigkeit des Mischgarns beschränkt ist. Diese Beschränkung vermeidet das in der JP-A-52-88640 beschriebene Verfahren, in welchem ein Filamentgarn und ein Stapelfasergarn mittels eines Verflechtungsaggregates stellenweise miteinander verflochten werden. Die bekannten Mischgarne sind mit dem Nachteil behaftet, dass sie einen recht hohen Anteil an Stapelfasergarn aus Naturfasern enthalten müssen, wenn die Eigenschaften des Naturfasergarns, z.B. Griff und Aussehen, in mit den Mischgarnen hergestellten Flächengebilden (z.B. Geweben oder Gewirken) deutlich erkennbar sein sollen.

Eine Verbesserung in dieser Hinsicht ist mit einem Mischgarn möglich, das gemäss der US-A-4196 574 durch Kombinieren eines unmittelbar aus einer Falschzwirn-Texturiereinrichtung kommenden Filamentgarns mit einem gesponnenen Garn in einer Luftwirbeldüse hergestellt werden kann. Das unmittelbar aus der Falschzwirn-Texturiereinrichtung kommende Filamentgarn bietet nicht nur gute Voraussetzungen für die Verflechtung mit dem gesponnenen Garn, sondern es hat im Mischgarn auch die Tendenz, sich bei Entspannung zusammenzuziehen, wobei das gesponnene Garn, das sich nicht zusammenziehen kann, zwischen den Verflechtungsstellen seitlich ausgebogen wird, so dass die Spinngarnfaserstruktur deutlich hervortritt. Dieses Verfahren hat jedoch den Nachteil, dass es nicht möglich ist, die Falschzwirn-Texturiereinrichtung und die Luftwirbeldüse gleichzeitig je mit optimalen Geschwindigkeiten arbeiten zu lassen, weil das Filamentgarn beide Einrichtungen unmittelbar nacheinander durchläuft. In der genannten US-A-4196 574 - und ähnlich in der US-A-4212152 - wird zwar auch vorgeschlagen, anstelle des unmittelbar aus der Falschzwirn-Texturiereinrichtung kommenden Filamentgarns ein zuvor fertig falschzwirn-texturiertes Filamentgarn zu verwenden, das von einer Spule abgezogen wird. So kann zwar die Arbeitsgeschwindigkeit der Luftwirbeldüse unabhängig von derjenigen der Falschzwirn-Texturiereinrichtung frei gewählt werden, jedoch zeigt es sich, dass das von einer Spule abgezogene falschzwirn-texturierte Filamentgarn einserseits weniger gut für die Verflechtung mit dem gesponnenen Garn geeignet ist, so dass die in der Luftwirbeldüse erzeugten Verflechtungsstellen ungenügend verarbeitungs-schiebefest sind, und anderseits im erhaltenen Mischgarn sich weniger zusammenzieht als das unmittelbar aus der Falschzwirn-Texturiereinrichtung kommende Filamentgarn.

Die Aufgabe der Erfindung besteht darin, diese Nachteile zu vermeiden und ein Verfahren zum Herstellen eines Mischgarns aus mindestens einem falschzwirn-texturierten Filamentgarn und mindestens einem spinngedrehten Stapelfasergarn in einer Luftwirbeldüse anzugeben, in welchem die Arbeitsgeschwindigkeit der Luftwirbeldüse frei wählbar ist, trotzdem aber das Filamentgarn verarbeitungs-schiebefest mit dem Stapelfasergarn ver- . flochten werden kann und sich im fertigen Mischgarn in erwünschter Weise zusammenziehen kann, so dass das Stapelfasergarn zwischen den Verflechtungsstellen seitlich ausgebogen wird.

Die Aufgabe wird bei einem Verfahren der im Oberbegriff des Patentanspruchs 1 angegebenen Art erfindungsgemäss dadurch gelöst, dass das falschzwirn-texturierte Filamentgarn nach dem Abziehen von der Spule zuerst zur Kräuselungs-Reaktivierung gedehnt wird, bevor es der Luftwirbeldüse mit der eine Auskräuselung unter Entspannung bewirkenden Überlieferung zugeführt wird.

In einer bevorzugten Ausführungsform wird der Luftwirbeldüse gleichzeitig mit dem Filamentgarn und dem Stapelfasergarn auch noch ein gedehnter Hilfsfaden aus Elastomerfasern, z.B. ein Polyurethan-Faden, zugeführt, der an den Verflechtungsstellen zwischen Filamentgarn und Stapelfasergarn ebenfalls mit diesen Garnen verflochten wird. Der elastische Hilfsfaden hat den Zweck, das Kräuselkontraktionsverhalten des falschzwirn-texturierten Filamentgarns zu verstärken und damit die Voluminosität und das elastische Verhalten des Mischgarns beträchtlich zu erhöhen.

Ausführungsbeispiele der Erfindung werden nachstehend anhand der Zeichnungen näher erläutert. In diesen zeigen:
Fig. 1 eine Skizze zur Erläuterung von Verfahren zum Herstellen von Mischgarnen,
Fig. 2 schematisch eine bevorzugte Anordnung von Vorrichtungsteilen,
Fig. 3 schematisch einen Ausschnitt aus einem nach der Erfindung hergestellten Mischgarn in gespanntem Zustand,
Fig. 4 dasselbe Mischgarn in entspanntem Zustand und
Fig. 5 schematisch einen Ausschnitt aus einem Mischgarn, das zusätzlich einen Polyurethan-Faden enthält.

Die Fig. 1 zeigt schematisch ein Verfahren zum Herstellen eines Mischgarns. Zwei falschzwirn-texturierte Filamentgarne 1 und 1' aus synthetischen, thermoplastischen Endlosfilamenten, ein spinngedrehtes Stapelfasergarn 2 aus Naturfasern pflanzlichen und/oder tierischen Ursprungs und ein gummielastischer Polyurethan-Faden 3 werden zusammen durch eine Luftwirbeldüse 10 bekannter Art geführt und in dieser stellenweise miteinander verflochten. Die Luftwirbeldüse 10 besitzt in üblicher Weise einen axialen Durchlasskanal, durch welchen die Filamentgarne 1 und 1', das Stapelfasergarn 2 und der Polyurethan-Faden 3 miteinander hindurchgeführt werden. In den axialen Durchlasskanal münden seitlich Luftblaskanäle. Das so gebildete Mischgarn 4 wird in einer Aufwickeleinrichtung 11 aufgewickelt.

Das Stapelfasergarn 2 wird von einem Lieferwerk 12 mit einer definierten Geschwindigkeit und einer gewünschten Spannung in die Luftwirbeldüse 10 geliefert. Das Lieferwerk 12 zieht das Garn 2.über eine Fadenbremse 13 von einer Spule 14 ab.

Die Filamentgarne 1 und 1' werden von einem Lieferwerk 15 in die Luftwirbeldüse 10 geliefert. Das Lieferwerk 15 zieht die Garne 1 und 1' über je eine Fadenbremse 16 bzw. 16', vorzugsweise jeweils eine einstellbare Hysteresebremse, von zwei Spulen 17 und 17' ab. Zwischen dem Lieferwerk 15 und den Fadenbremsen 16 bzw. 16' werden die falschzwirn-texturierten Filamentgarne 1 und 1' gedehnt, vorzugsweise um etwa 3 bis 10% oder mit einer Zugkraft von etwa 0,7 bis 2,6 cN/dtex, und erfahren dadurch eine Kräuselungs-Reaktivierung. Das Lieferwerk 15 gibt die Filamentgarne 1 und 1' mit einer vorgewählten Überlieferung an die Luftwirbeldüse 10 ab, beispielsweise mit einer Überlieferung von etwa 5 bis 10%, bezogen auf die Geschwindigkeit des Stapelfasergarns 2. Die Filamentgarne 1 und 1' werden dadurch zwischen dem Lieferwerk 15 und der Luftwirbeldüse 10 entspannt, so dass sie voll auskräuseln können. Dadurch werden die Filamentgarne in einen Zustand verbracht, in welchem sie sich in der Luftwirbeldüse 10 optimal mit dem Stapelfasergarn 2 stellenweise verflechten lassen, so dass die erzeugten Verflechtungsstellen ausreichend verarbeitungs-schiebefest sind. Im so erzeugten Mischgarn haben die in der beschriebenen Weise ausgekräuselten Filamentgarne 1 und 1' dann die Tendenz, sich zusammenzuziehen und das Stapelfasergarn 2 zwischen den Verflechtungsstellen seitlich auszubiegen, so dass die Naturfaserstruktur im Mischgarn deutlich hervortritt.

Bei Einsatz eines Polyurethan-Fadens 3 wird dieser von einer Abwickeleinrichtung 18 mit einer Geschwindigkeit geliefert, die kleiner ist als die Geschwindigkeit des Stapelfasergarns 2. Der Polyurethan-Faden 3 wird also in gedehntem Zustand mit dem Stapelfasergarn 2 zusammengeführt. Der Polyurethan-Faden 3 und die Abwickeleinrichtung 18 können jedoch auch weggelassen werden.

Nachstehend folgen drei Beispiele für geeignete Verfahrensbedingungen.

### Beispiel 1

Als Stapelfasergarn 2 wird ein Baumwollgarn Nₘ 60/1 verwendet, das vom Lieferwerk 12 mit einer Geschwindigkeit von 500 m/Min. in die Luftwirbeldüse 10 geliefert wird. Die Aufwickeleinrichtung 11 bewirkt im Garn 2 eine Zugkraft von 10 cN.

Als Filamentgarne 1 und 1' werden zwei hochelastische falschzwirn-texturierte Polyestergarne dtex 78 f 34 HE(Z) verwendet, die zwischen den Fadenbremsen 16 bzw. 16' und dem Lieferwerk 15 mit einer Zugkraft von je 55 cN gedehnt werden. Das Lieferwerk 15 fördert die Filamentgarne mit einer Geschwindigkeit von 540 m/Min. zur Luftwirbeldüse 10.

Der Polyurethanfaden 3 ist ein «Elastan»-Faden dtex 45, der von der Abwickeleinrichtung 18 mit einer Geschwindigkeit von 150 m/Min. abgegeben wird.

### Beispiel 2

Als Stapelfasergarn 2 wird ein Baumwollgarn Nₘ 30/1 verwendet, das vom Lieferwerk 12 mit einer Geschwindigkeit von 400 m/Min. in die Luftwirbeldüse 10 geliefert wird. Die Fadenzugkraft beträgt 12 cN.

Als Filamentgarne 1 und 1' werden zwei hochelastische falschzwirn-texturierte Polyestergarne dtex 167 f 34 HE(Z) verwendet, die zwischen den Fadenbremsen 16 bzw. 16' und dem Lieferwerk 15 mit einer Zugkraft von je 160 cN gedehnt werden und vom Lieferwerk 15 mit einer Geschwindigkeit von 428 m/Min. an die Luftwirbeldüse 10 abgegeben werden.

Der Polyurethanfaden wird in diesem Beispiel weggelassen.

### Beispiel 3

Es werden nur das Stapelfasergarn 2 und das Filamentgarn 1 verwendet, das zweite Filamentgarn 1' und der Polyurethanfaden 3 also weggelassen.

Das Stapelfasergarn 2 ist ein Baumwollgarn Nₘ 60/1, das mit einer Geschwindigkeit von 300 m/Min. durch die Luftwirbeldüse 10 gezogen wird. Die Fadenzugkraft beträgt 8 cN.

Das Filamentgarn 1 ist ein hochelastisches falschzwirn-texturiertes Polyestergarn dtex 78 f 34 HE(Z), das zwischen der Fadenbremse 16 und dem Lieferwerk 15 mit einer Zugkraft von 65 cN gedehnt wird und vom Lieferwerk mit einer Geschwindigkeit von 318 m/Min. an die Luftwirbeldüse 10 abgegeben wird.

In Fig. 2 ist schematisch eine bevorzugte Anordnung der anhand der Fig. 1 beschriebenen Vorrichtungsteile dargestellt. Die in Fig. 2 gezeigte Vorrichtung besitzt zwei Spulengatter 20 und 20', in welchen die Spulen 14 bzw. 17 und 17' untergebracht sind. Unmittelbar vor dem Spulengatter 20 ist eine Spulmaschine 21 angeordnet, zu welcher die Fadenbremsen 13 und 16, die Lieferwerke 12 und 15, die Luftwirbeldüse 10 und die Aufwickeleinrichtung 11 gehören. Ferner kann an der Spulmaschine 21 auch die Abwickeleinrichtung 18 für den Polyurethan-Faden 3 angeordnet sein. Die Anordnung der Spulmaschine 21 unmittelbar vor dem Gatter 20 hat den Vorteil, dass den beiden eine gemeinsame Absaugeinrichtung zugeordnet werden kann, die sowohl bei der Aufwickeleinrichtung 11 der Spulmaschine als auch bei der Stapelfasergarnspule 14 im Gatter 20 je eine Absaugdüse für den Faserflug aufweist. Die Vorrichtung kann natürlich eine Vielzahl von Arbeitsstellen der beschriebenen Art aufweisen.

In den Fig. 3 und 4 ist ein Mischgarn dargestellt, wie es in der beschriebenen Weise aus einem falschzwirn-texturierten Filamentgarn 1 und einem Stapelfasergarn 2 mittels einer Luftwirbeldüse hergestellt werden kann. Das Filamentgarn 1 und das Stapelfasergarn 2 sind an voneinander beabstandeten Stellen V verarbeitungs-schiebefest miteinander verflochten, während sie zwischen den Verflechtungsstellen V gebündelt nebeneinander verlaufen. Der Abstand zwischen zwei benachbarten .Verflechungsstellen V im gestreckten Zustand des Mischgarns, das heisst unter einer Belastung von 0,3 cN/dtex, wie in Fig. 3 dargestellt, ist mit Iₓ bezeichnet. Der mittlere Abstand lₓ beträgt 5 bis 50 mm, je nach der Art der verwendeten Luftwirbeldüse, dem Druck der zugeführten Blasluft, der Spannung des durch die Luftwirbeldüse hindurchlaufenden Stapelfasergarns und der Grösse der Überlieferung, mit der das falschzwirn-texturierte Filamentgarn der Luftwirbeldüse zugeführt wird. Je nach Wahl dieser Parameter sind die Verflechtungsstellen V in etwa gleichmässigen oder in unregelmässigen Abständen lₓ über die Länge des Mischgarns verteilt.

In Fig. 4 ist das Mischgarn von Fig. 3 in ungestrecktem Zustand dargestellt, das heisst unter einer Belastung von 0,0005 cN/dtex. Das Filamentgarn 1 hat sich zusammengezogen. Das Stapelfasergarn 2, das sich praktisch nicht zusammenziehen kann, ist dadurch an den ungebundenen Stellen zwischen den Verflechtungsstellen V seitlich ausgebogen. Der Abstand zwischen der Achse des Filamentgarns 1 und der Achse des ausgebogenen Stapelfasergarns 2 an der am weitesten von der Achse des Filamentgarns 1 entfernten Stelle ist mit ly bezeichnet. Die Abstände ly betragen im Mittel wenigstens 10% des mittleren Abstandes Iₓ gemäss Fig. 3.

In Fig. 5 ist in einem leicht gespannten Zustand ein Mischgarn dargestellt, das zusätzlich zum Filamentgarn 1 und zum Stapelfasergarn 2 noch einen gedehnten Hilfsfaden 3 aus Elastomerfasern, z.B. einen Polyurethan-Faden, enthält. An den Verflechtungsstellen V zwischen dem Filamentgarn 1 und dem Stapelfasergarn 2 ist der Hilfsfaden 3 ebenfalls mit den beiden Garnen 1 und 2 verflochten und in denselben festgehalten. Durch die elastische Kraft des Hilfsfadens 3 sind die Abstände der Verflechtungsstellen V verkleinert. Auch das Stapelfasergarn 2 ist daher zwischen den Verflechtungsstellen V seitlich ausgebogen, wodurch die Voluminosität des Mischgarns beträchtlich erhöht ist.

## Patentansprüche

1. Verfahren zum Herstellen eines Mischgarns aus mindestens einem falschzwirn-texturierten Filamentgarn (1) aus synthetischem, thermoplastischem Material und mindestens einem spinngedrehten Stapelfasergarn aus Naturfasergarn (2), welche Garne zusammen einer Luftwirbeldüse (10) zugeführt und in dieser stellenweise miteinander verflochten werden, wobei das Filamentgarn (1), das von einer Spule abgezogen wird, zu der Luftwirbeldüse mit einer vorbestimmten Überlieferung, bezogen auf die Abzugsgeschwindigkeit des Mischgarns aus der Luftwirbeldüse, zugeführt wird, dadurch gekennzeichnet, dass das falschzwirn-texturierte Filamentgarn (1) nach dem Abziehen von der Spule zuerst zur Kräuselungs-Reaktivierung gedehnt wird, bevor es der Luftwirbeldüse (10) mit der eine Auskräuselung unter Entspannung bewirkenden Überlieferung zugeführt wird.

2. Verfahren nach Anspruch 1, dadurch gekennzeichnet, dass dem Filamentgarn (1) zur Kräuselungs-Reaktivierung eine Dehnung um 3 bis 10% erteilt wird.

3. Verfahren nach Anspruch 1, dadurch gekennzeichnet, dass das Filamentgarn (1) zur Kräuselungs-Reaktivierung mit einer Zugkraft von 0,7 bis 2,6 cN/dtex gedehnt wird.

4. Verfahren nach einem der Ansprüche 1 bis 3, dadurch gekennzeichnet, dass man das Filamentgarn (1) beim Zusammenführen mit dem Stapelfasergarn durch Überlieferung um 5 bis 10% unter Entspannung auskräuseln lässt.

5. Verfahren nach einem der Ansprüche 1 bis 4, dadurch gekennzeichnet. dass der Luftwirbeldüse (10), der das Filamentgarn (1) mit dem Stapelfasergarn (2) zugeführt wird, zusätzlich ein gedehnter Hilfsfaden aus Elastomerfasern (3), z.B. ein Polyurethan-Faden, zugeführt wird, der an den Verflechtungsstellen (V) zwischen Filamentgarn und Stapelfasergarn ebenfalls mit diesen Garnen verflochten wird.

6. Vorrichtung zur Durchführung des Verfahrens nach einem der Ansprüche 1 bis 5, gekennzeichnet durch zwei Spulengatter (20, 20') zur Aufnahme von Spulen (14, 17, 17') von mindestens einem falschzwirn-texturierten Filamentgarn und von mindestens einem Stapelfasergarn und eine unmittelbar vor den Spulengattern (20, 20') angeordnete Spulmaschine (21), die eine Aufwickeleinrichtung (11) für das Mischgarn, eine dieser vorgeschaltete Luftwirbeldüse (10), ein erstes Lieferwerk (15) zum Zuführen des Filamentgarns zu der Luftwirbeldüse (10) und eine erste Fadenbremse (16) für das vom einen Spulengatter (20') zum ersten Lieferwerk (15) laufende Filamentgarn sowie ein zweites Lieferwerk (12) zum Zuführen des Stapelfasergarns zu der Luftwirbeldüse (10) und eine zweite Fadenbremse (13) für das vom anderen Spulengatter (20) zum zweiten Lieferwerk (12) laufende Stapelfasergarn enthält.

7. Mischgarn, hergestellt nach dem Verfahren gemäss Anspruch 5, enthaltend mindestens ein falschzwirn-texturiertes Filamentgarn (1) aus synthetischem thermoplastischem Material und mindestens ein spinngedrehtes Stapelfasergarn (2) aus Naturfasern, welche Garne stellenweise miteinander verarbeitungs-schiebefest verflochten sind, und zusätzlich wenigstens einen Hilfsfaden aus Elastomerfasern (3), z.B. einen Polyurethanfaden, der an den Verflechtungsstellen ebenfalls mit dem Filamentgarn und dem Stapelfasergarn verflochten ist.

## Claims

1. Method of making a blended yarn of at least one falsetwisttextured filament yarn (1) of synthetic thermoplastic material and at least one spun staple fiber yarn of natural fibers (2), which yarns are together fed to an air entangling nozzle (10) and are therein intermingled with one another at intervals, the filament yarn (1), which is withdrawn from a bobbin, being fed to the air entangling nozzle at a predetermined overfeed relative to the speed of withdrawal of the blended yarn from the air entangling nozzle, characterized in that the falsetwist textured filament yarn (1), after its withdrawal from the bobbin, is first stretched to effect a crimp reactivation before it is fed to the air entangling nozzle (10) at the said overfeed which causes development of maximum crimp in the yarn as it slackens.

2. Method according to claim 1, characterized in that the filament yarn (1) is stretched by 3 to 10% to effect crimp reactivation.

3. Method according to claim 1, characterized in that the filament yarn (1) is stretched with a tension force of 0.7 to 2.6 cN/dtex to effect crimp reactivation.

4. Method according to any one of claims 1 to 3, characterized in that the filament yarn (1) brought together with the staple fiber yarn is made to develop maximum crimp as it slackens by feeding it at an overfeed of 5 to 10%.

5. Method according to any one of claims 1 to 4, characterized in that a stretched auxiliary thread (3) of elastomer fibers, e.g. a polyurethane thread, is additionally fed to the air entangling nozzle (10) receiving the filament yarn (1) and the staple fiber yarn (2), said auxiliary thread also being intermingled with these yarns at the points (V) where the yarns are intermingled with one another.

6. Apparatus for carrying out the method according to any one of claims 1 to 5, characterized by two creels (20, 20') for receiving bobbins (14, 17, 17') of at least one falsetwist textured filament yarn and of at least one staple fiber yarn, and a winding frame (21) disposed immediately in front of the creels (20, 20') and including a winding device (11) for the blended yarn, an air entangling nozzle (10) upstream of the winding device, a first feed roll assembly (15) for feeding the filament yarn to the air entangling nozzle (10) and a first tensioning device (16) for the filament yarn running from one of said creels (20') to the first feed roll assembly (15), and a second feed roll assembly (12) for feeding the staple fiber yarn to the air entangling nozzle (10) and a second tensioning device (13) for the staple fiber yarn running from the other one of said creels (20) to the second feed roll assembly (12).

7. Blended yarn made by the method of claim 5, comprising at least one. falsetwist textured filament yarn (1) of synthetic thermoplastic material and at least one spun staple fiber yarn (2) of natural fibers, said yarns being intermingled with one another at spaced locking points resisting strip back in processing, and in addition at least one auxiliary thread of elastomer fibers (3), e.g. a polyurethane thread, which is also intermingled with the filament yarn and the staple fiber yarn at said locking points.

## Revendications

1. Procédé de fabrication d'un fil mélangé formé d'au moins un fil filamentaire (1) texturé par fausse torsion, en matière synthétique thermoplastique, et d'au moins un fil tordu de fibres discontinues naturelles (2) ces fils étant amenés ensemble à une buse à tourbillon d'air (10) où ils sont entrelacés par places et le fil filamentaire (1), tiré d'une bobine, étant amené à la buse à tourbillon d'air à une vitesse supérieure d'une quantité déterminée à la vitesse à laquelle le fil mélangé sort de la buse à tourbillon d'air, caractérisé en ce que le fil filamentaire (1) texturé par fausse torsion, après avoir été tiré de la bobine, est d'abord allongé pour la réactivation du bouclage avant d'être amené à la buse à tourbillon d'air (10) à la vitesse supérieure qui provoque le bouclage définitif par cessation de la tension.

2. Procédé selon la revendication 1, caractérisé en ce que, pour la réactivation du bouclage, on donne au fil filamentaire (1) un allongement de 3 à 10%.

3. Procédé selon la revendication 1, caractérisé en ce que, pour la réactivation du bouclage, le fil filamentaire (1) est étiré avec une force de traction de 0,7 à 2,6 cN/dtex.

4. Procédé selon l'une des revendications 1 à 3, caractérisé en ce que, pour son association avec le fil de fibres discontinues, on provoque le bouclage du fil filamentaire ( 1 ) par diminution de la tension en l'amenant à une vitesse supérieure de 5 à 10% à la vitesse du fil de fibres discontinues.

5. Procédé selon l'une des revendications 1 à 4, caractérisé en ce qu'on amène à la buse à tourbillon d'air (10), à laquelle sont amenés le fil filamentaire (1) et le fil de fibres discontinues (2), un fil auxiliaire étiré en fibres d'élastomère (3), par exemple un fil de polyuréthane qui, aux endroits (V) où le fil filamentaire et le fil de fibres discontinues s'entrelacent, est également entrelacé avec eux.

6. Dispositif pour la mise en oeuvre du procédé selon l'une des revendications 1 à 5, caractérisé en ce qu'il comprend deux râteliers de bobines (20, 20') recevant des bobines (14, 17, 17') d'au moins un fil filamentaire texturé par fausse torsion et d'au moins un fil de fibres discontinues et une machine à bobiner , (21) qui est placée immédiatement devant les râteliers à bobines (20, 20') et contient un dispositif d'enroulement (11) pour le fil mélangé, une buse à tourbillon d'air (10) montée en avant de lui, un premier dispositif d'alimentation (15) pour l'amenée du fil filamentaire vers la buse à tourbillon d'air (10) et un premier tendeur (16) pour le fil filamentaire allant de l'un des râteliers à bobines (20') au premier dispositif d'alimentation (15) et un deuxième dispositif d'alimentation (12) pour l'amenée du fil de fibres discontinues vers la buse à tourbillon d'air (10) et un deuxième tendeur (13) pour le fil de fibres discontinues allant de l'autre râtelier de bobine (20) au deuxième dispositif d'alimentation (12).

7. Fil mélangé fabriqué par le procédé selon la revendication 5, contenant au moins un fil filamentaire (1) texturé par fausse torsion, en matière synthétique thermoplastique, et au moins un fil tordu de fibres discontinues naturelles, dans lequel ces fils sont entrelacés par places pour rester assemblés au cours des traitements ultérieurs, et en plus au moins un fil auxiliaire en fibres d'élastomère (3), par exemple un fil de polyuréthane qui est également entrelacé, aux mêmes emplacements d'entrelacement, avec le fil filamentaire et le fil de fibres discontinues.
